# EUROPÄISCHE PATENTANMELDUNG

(11) **EP 0 124 724 A1**
(43) Veröffentlichungstag der Anmeldung: **14.11.1984**
(21) Anmeldenummer: 84102729.5
(22) Anmeldetag: 13.03.1984
(51) Int. Cl.: C04B 40/00, F25C 1/00

(54) **Verfahren zur Kühlung von Frischbeton**

(30) Priorität: 11.04.1983 DE 3312900
(71) Anmelder: MESSER GRIESHEIM GMBH, D-60314 Frankfurt (DE)
(72) Erfinder: Duesberg, Wilfried, D-4100 Duisburg 14 (DE); Trappmann, Wolfgang, D-5620 Velbert 1 (DE)

(57) **Zusammenfassung**

Zur Kühlung von Frischbeton wird ein Teil des Anmachwassers in Form von Scherbeneis eingemischt. Zwecks Erhöhung der Kühlwirkung wird das Scherbeneis auf tiefe Temperaturen unterkühlt, vorzugsweise mit Hilfe von flüssigem Stickstoff.

## Beschreibung

Die Erfindung betrifft ein Verfahren zur Kühlung von Frischbeton.

Bei der Betonierung großvolumiger Bauwerke, beispielsweise von Staumauern, muß die Temperatur des Frischbetons begrenzt werden, um Spannungen und Risse im Bauwerk zu vermeiden. Ohne eine zusätzliche Kühlung läßt sich dies vielfach nicht erreichen, da nicht nur die Wärmezufuhr aus der Umgebung berücksichtigt werden muß, sondern auch durch den Abbindeprozess selbst Wärme entsteht, die zu einem Temperaturanstieg im Frischbeton führt.

Zur Kühlung des Frischbetons gibt es verschiedene Methoden, wie z. B. das Kühlen mit Frischwasser, welches durch im Bauwerk eingelassene Rohre durch den Frischbeton geführt wird. Weitere Methoden sind die Kühlung des Anmachwassers mittels Kältemaschinen, die Zugabe von Scherbeneis während des Mischprozesses und die Zugabe von flüssigem Stickstoff während des Mischprozesses.

Solche Methoden sind beschrieben worden in der US-PS 3,583,172 und der DE-OS 2 438 969. In der DE-OS 2 438 969 wird auch die Möglichkeit erwähnt, die Zuschlagstoffe oder den Zement vor dem Mischen mit flüssigem Stickstoff zu kühlen.

Den bekannten Methoden haften verschiedene Nachteile an. Die Kühlwirkung von Scherbeneis, selbst wenn dieses unterkühlt aus der Kühlmaschine kommt, ist begrenzt, weil der Wasseranteil im Frischbeton vorbestimmt ist. Durch Verwendung von flüssigem Stickstoff läßt sich zwar eine beliebige Kühlwirkung erzielen, beim Einsprühen des flüssigen Stickstoffs in die Mischanlage entweichen jedoch große Mengen gasförmigen Stickstoffs. Da wegen der kurzen Chargenzeiten nur die Verdampfungswärme und nicht die sensitive Wärme des flüssigen Stickstoffs ausgenutzt werden kann, kann der entweichende gasförmige Stickstoff zu Vereisungen und Funktionsstörungen der Mischanlage führen.

Der Erfindung liegt die Aufgabe zugrunde, ein Verfahren zur Kühlung von Frischbeton zu schaffen, welches einerseits eine beliebige Kühlwirkung gestattet, andererseits die Gefahr von Vereisungen und Funktionsstörungen der Mischanlage vermeidet.

Es wurde nun ein Verfahren zur Kühlung von Frischbeton, bei dem ein Teil des für die Betonmischung nötigen Wassers in Form von Scheibeneis in die Mischung gegeben wird gefunden, bei dem gemäß der Erfindung das Scherbeneis zuvor mittels eines cryogenen Kältemittels auf tiefe Temperaturen unterkühlt wird.

Bevorzugtes cryogenes Kältemittel für das erfindungsgemäße Verfahren ist flüssiger Stickstoff, jedoch lassen sich im Prinzip auch andere tiefsiedende verflüssigte Gase oder deren Mischungen, beispielsweise flüssiges Argon oder flüssige Luft, verwenden. Desgleichen kann Kohlendioxid in flüssiger Form oder als Trockeneis als cryogenes Kältemittel dienen. Hierbei ist aber darauf zu achten, daß kein Kohlendioxid in den Beton gelangen kann. Die Unterkühlung des Scherbeneises kann mit bekannten Einrichtungen, beispielsweise Drehrohrkühlern, Durchlaufgefriergeräten, Kältekammern oder Durchlaufgefrierkammern bewerkstelligt werden.

Bei Verwendung von flüssigem Stickstoff als Kältemittel erfolgt die Unterkühlung des Scherbeneises zweckmäßigerweise derart, daß das Scherbeneis ein Bad aus flüssigem Stickstoff durchläuft.

Ein besonderer Vorteil des erfindungsgemäßen Verfahrens besteht darin, daß durch die Einstellung der Unterkühlungstemperatur des Scherbeneises jede gewünschte Temperaturabsenkung erreicht werden kann. Zusätzliche Kühlmaßnahmen, wie z.-B. das Besprühen der Zuschlagstoffe mit kaltem Wasser oder das Herabkühlen des Anmachwassers erübrigen sich.

Die Verbesserung der Kühlwirkung durch das erfindungsgemäße Verfahren wird aus folgendem Beispiel ersichtlich:
Ein typischer Beton, wie er beispielsweise für den Bau von Talsperren verwendet wird, besteht aus 2 100 kg Zuschlagstoffen/m3 110 kg Wasser/m³ und 170 kg Zement/m³. Da durch die Zuschlagstoffe Wasser in Form von Eigenfeuchte in den Beton eingebracht wird, können nur maximal 30 - 40 kg Scherbeneis/m' zur Absenkung der Frischbetontemperatur zugesetzt werden. Dies bedeutet, daß nur etwa 350 kJ/kg Scherbeneis dem Beton entzogen werden können. Es ist damit höchstens eine Temperaturabsenkung von etwa 3 - 4 °C erreichbar.

Wird dagegen gemäß der Erfindung das Scherbeneis beispielsweise durch flüssigen Stickstoff um 100 °C zusätzlich unterkühlt, so stehen zusätzlich 200 kJ/kg Kälte zur Verfügung. Erfolgt die Temperaturabsenkung des Scherbeneises auf die Temperatur des flüssigen Stickstoffes, so stehen nahezu 400 kJ/kg Kälte zusätzlich zur Verfügung. Dadurch kann die Temperaturabsenkung des Frischbetons in etwa verdoppelt werden.

## Patentansprüche

1. Verfahren zur Kühlung von Frischbeton, bei dem ein Teil des für die Betonmischung nötigen Wassers in Form von Scherbeneis in die Mischung gegeben wird,
dadurch gekennzeichnet,
daß das Scherbeneis zuvor mittels eines cryogenen Kältemittels auf tiefe Temperaturen unterkühlt wird.

2. Verfahren nach Anspruch 1,
dadurch gekennzeichnet,
daß die Unterkühlung des Scherbeneises mit flüssigem Stickstoff erfolgt.
